# NEUE EUROPÄISCHE PATENTSCHRIFT

(11) **EP 1 023 499 B2**
(45) Veröffentlichungstag und Bekanntmachung des Hinweises auf die Entscheidung über den Einspruch: **25.02.2015**
(45) Hinweis auf die Patenterteilung: 06.05.2004
(21) Anmeldenummer: 98948925.7
(22) Anmeldetag: 07.09.1998
(51) Int. Cl.: D21H 21/42, B41M 3/14, B44C 3/00

(54) **Verfahren zur Herstellung von Sicherheitsfolien**
Method for making security films
Procédé de fabrication de feuilles de securité

(30) Priorität: 08.09.1997 DE 19739193
(43) Veröffentlichungstag der Anmeldung: 02.08.2000
(73) Patentinhaber: Giesecke & Devrient GmbH, 81677 München (DE)
(72) Erfinder: SCHNEIDER, Walter, D-83714 Miesbach (DE); BURCHARD, Theo, D-83703 Gmund (DE)
(74) Vertreter: Klunker, Hans-Friedrich
(86) Internationale Anmeldenummer: PCT/EP1998/005668
(87) Internationale Veröffentlichungsnummer: WO 1999/013157

(56) Entgegenhaltungen:
- EP-A- 0 107 983
- EP-A- 0 330 733
- DE-A- 3 610 379
- JP-A- H0 679 997
- US-A- 4 242 378
- US-A- 4 685 997

## Beschreibung

Die Erfindung betrifft ein Verfahren zur Herstellung von Folien, wie Sicherheitsfolie zur Einlagerung oder Aufbringung in oder auf Wertpapiere, bestehend aus einer transluzenten Trägerfolie und einer darauf aufgebrachten Abdeckschicht, die beschichtungsfreie Bereiche in Form von Buchstaben, Zahlen, Zeichen, Punkten und/ oder Mustern aufweist, die insbesondere im Durchlicht klar zu erkennen sind.

Sicherheitsfolien in Form von Fäden oder Bändern, die in Wertpapiere, wie Banknoten, Schecks, Identitäts-, Kreditkarten und dergleichen eingebettet werden, sind bekannt. Zur Erhöhung der Sicherheit und als Fälschungsschutz sind derartige Fäden häufig mit einer sogenannten Negativschrift versehen. Diese Schrift wird durch metallfreie Bereiche in einer ansonsten vollflächigen metallischen Beschichtung des die Fäden bildenden, lichtdurchlässigen Trägermaterials gebildet. Hält man ein Wertpapier, das einen derartigen Faden enthält, gegen das Licht, so erscheint der Faden an sich wegen der opaken metallischen Beschichtung dunkel. Die metallfreien Bereiche heben sich vor diesem dunklen Hintergrund hell und kontrastierend ab. Bilden diese metallfreien Bereiche einen Schriftzug, so bildet das Wiedererkennen eines solchen Schriftzugs einen hervorragenden Schutz gegen Fälschungen.

Zur Herstellung derartiger Sicherheitsfolien und Sicherheitsfäden sind eine Reihe von Verfahren bekannt. In der EP-A-0 330 733 sind mehrere Verfahren zu ihrer Herstellung beschrieben. Neben den konventionellen Ätzverfahren wird auch auf ein Herstellverfahren verwiesen, bei dem auf die metallbeschichtete Seite der Folie eine Druckfarbe aufgedruckt wird, die thermoplastische Eigenschaften besitzt und bei höheren Temperaturen erweicht und klebrig wird. Kaschiert man eine so vorbehandelte Folie unter Anwendung von Wärme und Druck gegen eine zweite unbehandelte Folienbahn, so haften die beiden Folien im Bereich der aufgedruckten Schriftzeichen oder Muster aneinander. Beim Trennen der beiden Folien werden dann aus der Metallbeschichtung die den Zeichen oder Mustern entsprechenden Bereiche herausgelöst.

Zur Herstellung von Verpackungsmaterial ist es aus der DE-A-36 10 379 bekannt, auf die Folien zunächst ein Druckbild aufzudrucken, wie es später in der Metallbeschichtung als Negativbild erscheinen soll und erst in einem zweiten Verfahrensschritt die Metallbeschichtung aufzubringen. Für die Aufbringung des Druckbildes werden dabei Druckfarben oder Lacke verwendet, die zur Metallbeschichtung eine geringe Haftung aufweisen. Die Metallbeschichtung wird dann mechanisch durch Einwirkung eines Luft- oder Flüssigkeitsstrahls oder auch über eine mechanische Schabeinrichtung entfernt. Alternativ wird auch vorgeschlagen, die Druckfarben unter der Metallbeschichtung chemisch anzulösen und im Lösungsbad eine Ultraschallquelle vorzusehen. Auch die Verwendung von besonders spröden Druckfarben ist bekannt. Zur Herstellung der Negativschrift wird bei Verwendung dieser Farbe die Folie nach dem Bedrucken mit Metall bedampft und nach der Bedampfung über eine scharfe Kante gezogen. Dabei wird der spröde Lack brechen und abplatzen, wobei die darüberliegende Metallschicht mitgenommen und ebenfalls entfernt wird. Alternativ kann auch hier ein Ultraschallbad zur Entfernung der Metallschicht über dem Lackaufdruck eingesetzt werden.

Beim Einsatz von Sicherheitsfäden in Wertpapieren wird insbesondere auf konturenscharfe Zeichen Wert gelegt, d. h. die Ränder der Negativdarstellung sollen glatt und linienförmig begrenzt sein. Die bekannten Verfahren sind in dieser Hinsicht verbesserungsbedürftig. Die bekannten Verfahren sind überdies zeitaufwendig und belasten zum Teil die Umwelt.

Der Erfindung liegt die Aufgabe zugrunde, ein Verfahren anzugeben, mit dem Negativdarstellungen in metallbeschichteten Folien erzeugt werden können, die sich durch eine hohe Konturenschärfe auszeichnen. Darüber hinaus soll das Verfahren einfach und umweltverträglich sein.

Erfindungsgemäß wird diese Aufgabe durch die im Kennzeichen des Anspruchs 1 angegebenen Merkmale gelöst. Vorteilhafte Weiterbildungen des Verfahrens sind Gegenstand der Unteransprüche.

Wesentlich für die Erfindung ist die Erkenntnis, daß eine in einem Druckverfahren verdruckte Farbe mit einem hohen Pigmentanteil von wenigstens 10 Gew.% in der trockenen Druckfarbe nach dem Trocknen auf der Druckunterlage einen erhabenen Farbauftrag bildet, der eine poröse, porige Struktur mit großer Oberfläche besitzt. Eine auf einen solchen Farbauftrag aufgebrachte Abdeckschicht geringer Dicke führt zu keiner durchgehenden, flächendeckenden Beschichtung, sondern deckt den getrockneten Farbkörper wegen dessen großer Oberfläche und porösen Struktur nur teilweise ab, so daß der Farbkörper zumindest teilweise von außen für Lösungsmittel leicht zugänglich bleibt. Verwendet man für die Farbe ein wasserlösliches Bindemittel, so kann der Farbauftrag und mit dem Farbauftrag auch die darauf abgelagerte Abdeckschicht durch Beaufschlagung mit Wasser ausgewaschen werden. Das Auswaschen kann durch mechanische Mittel unterstützt werden. Als Abdeckschicht werden opake Metallbeschichtungen, wie z.B. Aluminium-, Eisen-, Cobalt- oder Nickelbeschichtungen eingesetzt. Ein solches Verfahren führt zu überraschend scharfen und definierten Kantenkonturen und eignet sich daher besonders zur Herstellung einer Negativschrift für Sicherheitsfäden, die in Wertpapiere, wie Banknoten eingelagert werden.

Nachfolgend werden Ausführungsformen der Erfindung anhand der beigefügten Zeichnungen beschrieben. Darin zeigen:
- Fig. 1: eine schematische Darstellung eines Schnitts durch die bedruckte und metallbeschichtete Trägerfolie vor dem Auswaschen und
- Fig. 2: die gleiche Ansicht, jedoch nach dem Auswaschen.

Zunächst wird eine lichtdurchlässige transparente Trägerfolie 10 bereitgestellt. Das bevorzugte Material ist Polyester; andere Kunststoffe, können ebenfalls verwendet werden, vorausgesetzt, sie sind lichtdurchlässig, haben eine ausreichende Festigkeit und eine Oberfläche, die sich bedrucken und mit Metall beschichten läßt. Die Dicke der Folie beträgt etwa 6 bis 36 µm.

Die Folie wird üblicherweise in Form endloser Bänder verwendet, da das Verfahren vorzugsweise kontinuierlich durchgeführt wird. Für den Fall, daß Sicherheitsfäden hergestellt werden sollen, werden die Bänder nach ihrer Fertigstellung entsprechend zugeschnitten.

Die Folie wird in einem ersten Schritt mit Schriftzeichen, Symbolen oder Mustern bedruckt. Das Bedrucken kann mit einem gängigen Druckverfahren erfolgen, jedoch wird vorzugsweise ein Tiefdruckzylinder eingesetzt, da beim Tiefdrucken besonders klare Kantenkonturen und ein entsprechend hoher Farbauftrag erreicht werden können. Als Druckfarbe wird eine Farbe mit einem hohen Pigmentanteil verwendet. Der Pigmentanteil, bezogen auf das Trockengewicht der Farbe, sollte zur Erzeugung der porösen Struktur etwa zwischen 10 % und 80 %, bevorzugt bei etwa 60 % liegen.

Als Pigmente werden vorzugsweise natürliche Rohstoffe gewählt, vorzugsweise Kreide, aber auch Bentonit, Aerosil und Titandioxid. Geeignete Pigmente werden von den Martinswerken unter dem Namen Pergopak, von Rohm & Haas unter dem Namen Rhopaque und von der Degussa unter dem Namen Aerosil angeboten. Darüber hinaus können auch organische Partikel, wie ungekochte Stärke verwendet werden. Durch den hohen Pigmentanteil bildet die Farbe nach dem Trocknen eine porige, poröse Struktur mit einer unregelmäßigen, vergleichsweise hohen Oberfläche.

Für die Druckfarbe werden wasserlösliche Bindemittel verwendet, so daß der Farbauftrag mit Wasser wieder gelöst und abgewaschen werden kann. Als derartiges Bindemittel eignet sich beispielsweise gekochte bzw. gelöste Stärke, Polyvinylalkohol (PVA) oder Carboximethylcellulose (CMC).

In einem Druckwerk werden diejenigen Bereiche der Trägerfolie bedruckt, die später die metallfreien Bereiche der Folie bilden sollen und die, wegen der Lichtdurchlässigkeit der Trägerfolie, im Durchlicht hell und kontrastierend gegen die Umgebung der Beschichtung erkennbar sein sollen. Nach dem Trocknen hat der Farbauftrag eine porige, poröse Struktur und ein erhabenes Profil. Ein Querschnitt durch einen solchen Farbauftrag 30 zeigt Fig. 1.

Nach dem Trocknen des Farbauftrages wird eine geeignete, bevorzugt opake Metallschicht aufgebracht, die in den Bereichen des Farbauftrages wieder entfernt werden kann. Hierzu wird die Folie nach dem Trocknen im Vakuum z.B. mit einer ca. 0,1 µm Schicht aus Aluminium bedampft. Statt Aluminium kann auch Nickel oder ein anderes geeignetes Metall eingesetzt werden.

Die in den Fig. 1 und 2 mit 20 gekennzeichnete metallische Beschichtung lagert sich auch auf dem Farbauftrag 30 ab; allerdings bildet sie dort infolge der porösen Struktur und der damit verbundenen hohen Oberfläche des Farbauftrags keine zusammenhängende Schicht. Denn bei der Beschichtung des Farbauftrags 30 lagern sich die Beschichtungspartikel, hier die Metallpartikel, die aufgedampft werden, in den Poren des Farbauftrags 30 ab. Damit dringen die Beschichtungspartikel sozusagen in den Farbauftrag 30 ein, so daß an der Oberfläche keine zusammenhängende Schicht erzeugt wird. Der poröse Oberflächenbereich, in den die Metallpartikel eingedrungen sind und der demzufolge keine zusammenhängende Metallschicht aufweist, ist in Fig. 1 schraffiert dargestellt und mit 40 bezeichnet.

Die mit der hochpigmentierten Druckfarbe bedruckte Trägerfolie wird anschließend einem Waschvorgang unterzogen. Bei diesem Waschvorgang kann die Waschflüssigkeit die nicht zusammenhängende Beschichtung leicht durchdringen. Es gelingt somit leicht, die Druckzeichen zusammen mit der nicht zusammenhängenden Metallschicht abzuwaschen.Vorzugsweise wird der Waschgang der Metallisierung nachgeschaltet. Die Wirkung der Waschflüssigkeit kann durch mechanische Mittel, wie Bürsten, Walzen oder Ultraschall unterstützt werden.

Wegen der Verwendung eines wasserlöslichen Bindemittels für die Farbe kann Wasser als Waschflüssigkeit eingesetzt werden. Bei Verwendung anderer Bindemittel müsste ein entsprechendes organisches Lösungsmittel verwendet werden. Durch die Behandlung der Folie mit der Waschflüssigkeit, eventuell unterstützt durch mechanische Mittel, wird die Farbe 30 zusammen mit dem in den Farbauftrag eingedrungenen Metallauftrag 40 schonend und restlos von der Trägerfolie 10 entfernt.

Nach dem Auswaschen der Farbe wird die Folienbahn getrocknet und zugeschnitten, um beispielsweise Sicherheitsfäden zu bilden, die dann in Papier für Banknoten eingelagert werden können. Die Folienbahn kann allerdings auch als Transferfolie ausgebildet werden, mit deren Hilfe Sicherheitselemente beliebiger Form auf Sicherheitsdokumente oder beliebige andere zu sichernde Produkte übertragen werden können. Auch der Einsatz als Etikettenmaterial ist möglich.

Ebenso ist es möglich, das beschriebene Verfahren auf Folien anzuwenden, die zuvor mit einer beliebigen anderen Effektschicht, wie z.B. einem Druckmuster, einer beugungsoptisch wirksamen Schicht (Flüssigkristallpigmente, Interferenzschichten, Hologramme etc.) versehen wurde.

Wie in Fig. 2 schematisch dargestellt, ergibt das beschriebene Verfahren besonders scharfe und gut definierte Kantenstrukturen der Negativdarstellungen. Die Konturenschärfe der aufgedruckten Zeichensymbole und/oder -muster ist daher besonders gut und Fälschungen, die diese Qualität nicht aufweisen, sind leicht zu erkennen.

Wie beschrieben, liegt der Vorzug des erfinderischen Verfahrens auch in seiner Umweltverträglichkeit. Es brauchen keine schädlichen Chemikalien eingesetzt zu werden. Wegen der Verwendung wasserlöslicher Farben können die ausgewaschenen Pigmente mit bekannten Verfahren aus dem Abwasser entfernt werden. Auch hat sich gezeigt, daß das erfinderische Verfahren verglichen mit anderen Verfahren weniger zeitaufwendig ist.

## Patentansprüche

1. Verfahren zur Herstellung von Folien, vorzugsweise Sicherheitsfolien für Wertpapiere, bestehend aus einer transluzenten Trägerfolie und einer darauf aufgebrachten Mettalschicht, die beschichtungsfreie Bereiche in Form von Buchstaben, Zahlen, Zeichen, Punkten und/ oder Mustern etc. aufweist, die insbesondere im Durchlicht klar zu erkennen sind, **gekennzeichnet durch** folgende Schritte:
a) Bereitstellen der Trägerfolie;
b) Bedrucken der Trägerfolie mit Buchstaben, Zahlen, Zeichen, Punkten und/ oder Mustern etc.;
c) Verwendung einen wasserlöslichen Druckfarbe mit einem hohen Pigmentanteil, der in der trockenen Druckfarbe wenigstens 10 Gew.% beträgt;
d) Trocknen der Druckfarbe zur Bildung eines porigen, erhabenen Farbauftrags;
e) Aufdampfen einer dünnen Metallschicht auf der bedruckten Trägerfolie, die infolge des porigen, erhabenen Farbauftrags in den bedruckten Bereich nicht zusammenhängend ist, wobei die Dicke der aufgedampften Metallschicht etwa 0,1 µm beträgt;
f) Entfernen des Farbauftrags und der in den bedruckten Bereichen der Trägerfolie auf dem Farbauftrag befindlichen bzw. in den Farbauftrag eingedrungenen Metallschicht **durch** Auswaschen mit Wasser, eventuell kombiniert mit mechanischer Einwirkung;
g) Trocknen und gegebenenfalls Zuschneiden der Trägerfolie.

2. Verfahren nach Anspruch 1, **dadurch gekennzeichnet, daß** die Metallschicht, eine Aluminium- oder Nickelschicht ist.

3. Verfahren nach Anspruch 1, **dadurch gekennzeichnet, daß** die Trägerfolie in Form eines endlosen Bandes bereitgestellt wird und das Verfahren kontinuierlich durchgeführt wird.

4. Verfahren nach Anspruch 1, **dadurch gekennzeichnet, daß** die Druckfarbe Stärke, Polyvinylalkohol oder Carboximethylcellulose als Bindemittel enthält.

5. Verfahren nach einem der Ansprüche 1 bis 4, **dadurch gekennzeichnet, daß** als Pigmente natürliche Rohstoffe gewählt werden, vorzugsweise aus der Gruppe Kreide, Bentonit, Aerosil und Titandioxid.

6. Verfahren nach einem der Ansprüche 1 bis 5, **dadurch gekennzeichnet, daß** die Pigmentpartikel einen mittleren äquivalenten Durchmesser von 0,1 bis 15 µm aufweisen.

7. Verfahren nach einem der Ansprüche 1 bis 6, **dadurch gekennzeichnet, daß** das Bedrucken der Trägerfolie im Tiefdruck erfolgt.

8. Verfahren nach einem der Ansprüche 1 bis 7, **dadurch gekennzeichnet, daß** das Auswaschen durch mechanische Mittel, wie eine rotierende Walze, Bürste oder Ultraschall unterstützt wird.

9. Verfahren nach einem der Ansprüche 1 bis 8, **dadurch gekennzeichnet, daß** die Trägerfolie in Schritt g) von Anspruch 1 zu Sicherheitsfäden geschnitten wird, die eine Breite von höchstens 5 mm aufweisen.

## Claims

1. A method for producing films, preferably security films for papers of value, consisting of a translucent carrier film and a metal layer applied thereto having coating-free areas in the form of letters, numbers, signs, dots and/or patterns, etc., that are clearly recognizable in particular in transmitted light, **characterized by** the following steps:
a) providing the carrier film;
b) printing the carrier film with letters, numbers, signs, dots and/or patterns, etc.;
c) using a water-soluble printing ink with a high pigment content which is at least 10 wt. % in the dry printing ink;
d) drying the printing ink to form a porous, raised inking;
e) vapor-depositing a thin metal layer on the printed carrier film that is noncontiguous due to the porous, raised inking in the printed area, the thickness of the vapor-deposited metal layer being about 0.1 microns;
f) removing the inking and the metal layer located on the inking or having penetrated into the inking in the printed areas of the carrier film by washing them out with water, possibly combined with mechanical action;
g) drying the carrier film and optionally cutting it to size.

2. A method according to claim 1, **characterized in that** the metal layer is an aluminum or nickel layer.

3. A method according to claim 1, **characterized in that** the carrier film is provided in the form of an endless band and the method is carried out continuously.

4. A method according to claim 1, **characterized in that** the printing ink contains starch, polyvinyl alcohol or carboxymethylcellulose as a binder.

5. A method according to any of claims 1 to 4, **characterized in that** the pigments selected are natural raw materials, preferably selected from the group of chalk, bentonite, Aerosil and titanium dioxide.

6. A method according to any of claims 1 to 5, **characterized in that** the pigment particles have an average equivalent diameter of 0.1 to 15 microns.

7. A method according to any of claims 1 to 6, **characterized in that** the printing of the carrier film is done by gravure printing.

8. A method according to any of claims 1 to 7, **characterized in that** washing out is supported by mechanical means, such as a rotating cylinder, brush or ultrasound.

9. A method according to any of claims 1 to 8, **characterized in that** the carrier film is cut in step g) of claim 1 into security threads having a width of no more than 5 millimeters.

## Revendications

1. Procédé de fabrication de feuilles, de préférence des feuilles de sécurité pour des papiers valeur, se composant d'une feuille de support translucide et d'une couche métallique appliquée sur celle-ci, qui présente des zones dépourvues de revêtement, en forme de lettres, de chiffres, de signes, de points et/ou de motifs, etc., particulièrement faciles à reconnaître par transparence, **caractérisé par** les étapes suivantes :
a) préparation de la feuille de support ;
b) impression de la feuille de support avec des lettres, des chiffres, des signes, des points et/ou des motifs, etc. ;
c) utilisation d'une encre d'impression soluble dans l'eau ayant une teneur en pigments élevée qui, dans l'encre d'impression sèche, représente au moins 10% en poids ;
d) séchage de l'encre d'impression avec formation d'un revêtement de couleur poreux, saillant ;
e) dépôt par vaporisation d'une couche métallique mince sur la feuille de support imprimée, qui n'est pas continue, en raison de la présence dans la zone imprimée du revêtement de couleur à la fois poreux et saillant, dans lequel l'épaisseur de la couche métallique métallisée sous vide s'élève à environ 0,1 µm;
f) élimination du revêtement de couleur et de la couche métallique présente dans les zones imprimées de la feuille de support sur le revêtement de couleur, ou ayant pénétré dans le revêtement de couleur, grâce à un lavage avec de l'eau, éventuellement combiné avec une action mécanique ;
g) séchage et, le cas échéant, découpage de la feuille de support.

2. Procédé selon la revendication 1, **caractérisé en ce que** la couche métallique est une couche d'aluminium ou de nickel.

3. Procédé selon la revendication 1, **caractérisé en ce que** la feuille de support est préparée sous la forme d'une bande en continu, et **en ce que** le procédé est mis en oeuvre sans interruption.

4. Procédé selon la revendication 1, **caractérisé en ce que** l'encre d'impression contient de l'amidon, de l'alcool polyvinylique ou de la carboxyméthylcellulose comme produit liant.

5. Procédé selon l'une des revendications 1 à 4, **caractérisé en ce que** des matières primaires naturelles sont choisies comme pigments, de préférence dans le groupe constitué par la craie, la bentonite, l'aérosil et le dioxyde de titane.

6. Procédé selon l'une des revendications 1 à 5, **caractérisé en ce que** les particules de pigment présentent un diamètre équivalent moyen de 0,1 à 15 µm.

7. Procédé selon l'une des revendications 1 à 6, **caractérisé en ce que** l'impression de la feuille de support s'effectue par héliogravure.

8. Procédé selon l'une des revendications 1 à 7, **caractérisé en ce que** le lavage est effectué à l'aide de moyens mécaniques, comme un tambour rotatif, une brosse ou par ultrasons.

9. Procédé selon l'une des revendications 1 à 8, **caractérisé en ce que** la feuille de support est découpée dans l'étape g) de la revendication 1 pour en faire des fils de sécurité qui présentent une largeur d'au plus 5 mm.
